# FASCICULE DE BREVET EUROPEEN

(11) **EP 2 757 424 B1**
(45) Date de publication et mention de la délivrance du brevet: **16.05.2018**
(21) Numéro de dépôt: 13151671.8
(22) Date de dépôt: 17.01.2013
(51) Int. Cl.: G04B 17/06, G04B 1/16, G04B 13/02, G04B 15/14, G04B 17/32

(54) **Pièce pour mouvement d'horlogerie**
Bauteil für Uhrwerk
Part for clockwork

(43) Date de publication de la demande: 23.07.2014
(73) Titulaire: Omega SA, 2500 Biel/ Bienne 4 (CH)
(72) Inventeur: Von Gruenigen, Cédric, 2000 Neuchâtel (CH); Charbon, Christian, 2054 Chézard-St-Martin (CH); Verardo, Marco, 2336 Les Bois (CH)
(74) Mandataire: Ravenel, Thierry Gérard Louis

(56) Documents cités:
- WO-A2-2010/088891
- DE-B- 1 174 518
- FR-A1- 2 183 549

## Description

### Domaine de l'invention

L'invention se rapporte à une pièce pour mouvement d'horlogerie et notamment à un axe de pivotement amagnétique pour un mouvement d'horlogerie mécanique et plus particulièrement un axe de balancier, une tige d'ancre et un pignon d'échappement amagnétique.

### Arrière-plan de l'invention

La fabrication d'un axe de pivotement horloger consiste, à partir d'une barre en acier trempable, à réaliser des opérations de décolletage pour définir des différentes surfaces actives (portée, épaulement, pivots etc.) puis à soumettre l'axe décolleté à des opérations de traitement thermique comprenant au moins une trempe pour améliorer la dureté de l'axe et un ou plusieurs revenus pour en améliorer la ténacité. Les opérations de traitements thermiques sont suivies d'une opération de roulage des pivots des axes, opération consistant à polir les pivots pour les amener aux dimensions requises. Au cours de l'opération de roulage la dureté ainsi que la rugosité des pivots sont encore améliorées. On notera que cette opération de roulage est très difficile voire impossible à réaliser avec des matériaux dont la dureté est faible c'est-à-dire inférieure à 600 HV.

Les axes de pivotement, par exemple les axes de balancier, utilisés classiquement dans les mouvements d'horlogerie mécaniques sont réalisés dans des nuances d'aciers de décolletage qui sont généralement des aciers martensitiques au carbone incluant du plomb et des sulfures de manganèse pour améliorer leur usinabilité. Un acier de ce type est connu, désigné 20AP est typiquement utilisé pour ces applications.

Ce type de matériau a l'avantage d'être facilement usinable, en particulier d'être apte au décolletage et présente, après des traitements de trempe et de revenu, des propriétés mécaniques élevées très intéressantes pour la réalisation d'axes de pivotement horlogers. Ces aciers présentent en particulier une résistance à l'usure et une dureté après traitement thermique élevées. Typiquement la dureté des pivots d'un axe réalisé en acier 20 AP peut atteindre une dureté dépassant les 700 HV après traitement thermique et roulage.

Bien que fournissant des propriétés mécaniques satisfaisantes pour les applications horlogères décrites ci-dessus, ce type de matériau présente l'inconvénient d'être magnétique et de pouvoir perturber la marche d'une montre après avoir été soumis à un champ magnétique, et ce notamment lorsque ce matériau est utilisé pour la réalisation d'un axe de balancier coopérant avec un balancier spiral en matériau ferromagnétique. Ce phénomène est bien connu de l'homme du métier et est par exemple décrit dans le Bulletin Annuel Suisse de Chronométrie Vol. I, pages 52 à 74. On notera également que ces aciers martensitiques sont également sensibles à la corrosion.

Des essais pour tenter de remédier à ces inconvénients ont été menés avec des aciers inoxydables austénitiques qui présentent la particularité d'être amagnétiques c'est -à-dire du type paramagnétique, diamagnétique ou antiferromagnétique. Toutefois, ces aciers austénitiques présentent une structure cristallographique ne permettant pas de les tremper et d'atteindre des duretés et donc des résistances à l'usure compatibles avec les exigences requises pour la réalisation d'axes de pivotement horlogers. Un moyen d'augmenter la dureté de ces aciers est l'écrouissage, toutefois cette opération de durcissement ne permet pas d'obtenir des duretés supérieure à 500 HV. Par conséquent, dans le cadre de pièces nécessitant une grande résistance à l'usure par frottement et devant avoir des pivots ne présentant pas ou peu de risques de casse ou de déformation, l'utilisation de ce type d'aciers reste limitée

Une autre approche pour tenter de remédier à ces inconvénients a consisté à déposer sur les axes de pivotements des couches dures de matériaux tels que le carbone amorphe connu sous la dénomination anglaise diamond like carbon (DLC). Or, on a constaté des risques importants de délamination de la couche dure et donc la formation de débris qui peuvent circuler à l'intérieur du mouvement horloger et venir perturber le fonctionnement de ce dernier, ce qui n'est pas satisfaisant.

Encore une autre approche a été envisagée pour remédier aux inconvénients des aciers inoxydables austénitiques, à savoir le durcissement superficiel de ces axes de pivotement par nitruration, carburation ou nitrocarburation. Toutefois ces traitements sont connus pour entraîner une perte importante de la résistance à la corrosion en raison de la réaction de l'azote et/ou le carbone avec le chrome de l'acier et la formation de nitrure de chrome et/ou de carbure de chrome causant un appauvrissement localisé de la matrice en chrome ce qui est préjudiciable pour l'application horlogère souhaitée.

On connaît également du document WO 2010/088891 un élément fonctionnel horloger, qui peut être un axe, réalisé en silicium cristallin ou fritté revêtu successivement d'une couche d'oxyde de silicium, d'une couche intermédiaire de TiN, et/de TiC et/ou de WC et d'une couche de carbone amorphe (DLC). DE 1174518 s'intéresse à un axe de pivotement réalisé à l'aide d'un alliage comprenant les éléments Fe, Ni, Co, Cr, Mo, W en plus du Be, Ti, Nb, Ta et C.

### Résumé de l'invention

Le but de la présente invention est de pallier tout ou partie des inconvénients cités précédemment en proposant un axe de pivotement permettant à la fois de limiter la sensibilité aux champs magnétiques et d'obtenir une dureté améliorée compatible avec les exigences de résistance à l'usure et de tenue aux chocs dans le domaine horloger.

L'invention a également pour but de fournir un axe de pivotement amagnétique ayant une résistance à la corrosion améliorée.

L'invention a encore pour but de fournir un axe de pivotement amagnétique qui puisse être fabriqué de manière simple et économique.

A cet effet, l'invention se rapporte à un axe de pivotement pour mouvement horloger comportant au moins un pivot à au moins de ses extrémités, caractérisé en ce qu'au ledit au moins un pivot est formé d'un matériau composite ayant une matrice métallique comprenant au moins un métal choisi parmi le nickel, le titane, le chrome, le zirconium, l'argent, l'or, le platine, le silicium, le molybdène, l' aluminium ou un alliage de ces derniers, ladite matrice étant chargée de particules dures choisies parmi, WC, TiC, TaC, TiN, TiCN, Al2O3, ZrO2, Cr2O3, SiC, MoSi2, Al N ou une combinaison de ces derniers, afin de limiter la sensibilité de l'axe aux champs magnétiques.

Par conséquent, la totalité de l'axe ou au moins les pivots présentent une dureté élevée, l'axe de pivotement pouvant ainsi de cumuler les avantages comme la faible sensibilité aux champs magnétiques, et dans les zones de contraintes principales, une bonne résistance à la corrosion et à l'usure tout en conservant une bonne ténacité générale.

Selon un mode de réalisation préféré, la totalité de l'axe est formé dudit matériau composite et le matériau composite comprend au moins 75% de particules dures et la dureté du matériau composite est supérieure ou égale à 1000HV et de préférence supérieure à 1200HV .

De préférence, la taille des grains des particules dures est comprise entre 0.1 microns et 5 microns..

Avantageusement, la ténacité du matériau composite est supérieure à 8 MPa·m^{1/2}.

Selon une variante de l'invention le ou les pivots sont réalisés en matériau composite et ces derniers sont rapportés dans des logements ménagés aux extrémités de l'axe, l'axe étant réalisé en un matériau paramagnétique, diamagnétique ou antiferromagnétique.

Selon une autre variante les deux pivots sont réalisés en une seule pièce en matériau composite et ladite pièce en matériau composite formant les pivots est rapportée dans un trou traversant s'étendant selon l'axe longitudinal de l'axe pour faire saille de part et d'autre de l'axe, l'axe étant réalisé en un matériau paramagnétique, diamagnétique ou antiferromagnétique.

De plus, l'invention se rapporte à un mouvement d'horlogerie, caractérisé en ce qu'il comprend un axe de pivotement selon l'une des variantes précédentes, et en particulier un axe de balancier, une tige d'ancre et/ou un pignon d'échappement comprenant un axe selon l'une de ces variantes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'un axe de pivotement selon l'invention.
- la figure 2 est une coupe d'une première variante d'un axe de balancier selon l'invention.
- la figure 3 est une coupe d'une deuxième variante d'un axe de balancier selon l'invention.

### Description détaillée des modes de réalisation préférés

L'invention se rapporte à une pièce pour mouvement d'horlogerie et notamment à un axe de pivotement amagnétique pour un mouvement d'horlogerie mécanique.

L'invention sera décrite ci-après dans le cadre d'une application à un axe de balancier amagnétique 1 . Bien évidemment, d'autres types d'axes de pivotement horlogers sont envisageables comme par exemple des axes de mobiles horlogers, typiquement des pignons d'échappement, ou encore des tiges d'ancre .

En se référant à la figure 1 on voir un axe de balancier 1 selon l'invention qui comporte une pluralité de sections 2 de diamètres différents définissants classiquement des portées 2a et des épaulements 2b arrangés entre deux portions d'extrémité définissant des pivots 3. Ces pivots sont destinés à venir chacun pivoter dans un palier typiquement dans un orifice d'une pierre ou rubis.

Avec le magnétisme induit par les objets rencontrés au quotidien, il est important de limiter la sensibilité de l'axe de balancier 1 sous peine d'influencer la marche de la pièce d'horlogerie dans lequel il est incorporé..

De manière surprenante, l'invention permet de résoudre les deux problèmes en même temps sans compromis et en apportant d'autres avantages. Ainsi, le matériau dont est formé l'axe 1 est un matériau composite ayant une matrice métallique comprenant au moins un métal choisi parmi le nickel, le titane, le chrome, le zirconium, l'argent, l'or, le platine, le silicium, le molybdène, l'aluminium ou un alliage de ces derniers, ladite matrice étant chargée de particules dures choisies parmi, WC, TiC, TaC, TiN, TiCN, Al2O3, ZrO2, Cr2O3, SiC, MoSi2, Al N ou une combinaison de ces derniers. L'amagnétisme, c'est-à-dire le caractère paramagnétique diamagnétique ou antiferromagnétique de ces matériaux composites permet de manière avantageuse de réduire sa sensibilité aux champs magnétiques.

Par ailleurs, selon l'invention, la ténacité de l'axe 1 est de l'ordre de 8 MPa·m^{1/2} pour une dureté supérieure à 1300 HV Les valeurs ci-dessus ont été obtenues à partir d'un matériau composite 92% de WC et 8% de Nickel. On obtient ainsi un axe de pivotement présentant une résistance à l'usure élevée.

On va décrire ci-après un exemple de procédé de réalisation d'un axe de pivotement tel que l'axe de balancier 1 en un matériau composite. On se munit tout d'abord d'une poudre formée de particule d'un ou plusieurs matériau dur, par exemple une poudre de carbure de tungstène. La poudre utilisée a une taille granulométrique moyenne de l'ordre du micromètre, typiquement de 0,1 à 5 micromètres .

La poudre de matériau dur est ensuite mélangée à une matrice destinée à former le liant entre les particules dures, par exemple un alliage de nickel (typiquement un alliage de Ni et de titane qui lors de l'élaboration va permettre au titane de se combiner au carbone pour former des carbures et libérer du tungstène qui formera une matrice NiW, comme cela est décrit dans le brevet US Patent 3,918,138. Le mélange obtenu est homogénéisé, par exemple dans un atomiseur classique. Le granulé obtenu est tamisé, typiquement à 300 micromètres. Le granulé tamisé est ensuite injecté dans un moule ayant la configuration de l'axe de balancier souhaitée afin de former une ébauche de celle-ci. Le moule est bien entendu dimensionné pour prendre en compte le phénomène de retrait que subira l'axe au cours de l'étape de frittage ultérieure. On notera à ce propos que les dimensions sont supérieures aux dimensions finales de l'axe. Après l'étape d'injection, l'axe est démoulé.. L'axe est ensuite placé dans un four de frittage dans lequel il est chauffée entre 1300 DEG.C et 1600 DEG.C pendant environ une heure . L'axe est retiré du four et refroidi. L'axe et notamment ses pivots sont enfin polis, par exemple à l'aide d'une pâte de diamant, de sorte qu'il présente les caractéristiques dimensionnelles souhaitées.

Bien évidemment, d'autres matériaux composites sont envisageables dès lors que la proportion de particules dures leur confère à la fois une dureté supérieure ou égale à 1000HV et des propriétés paramagnétiques ou diamagnétiques.

Alternativement, il est possible d'usinier l'axe selon l'invention à partir d'une barre ronde de matériaux composites tels que définis ci-dessus.

Le caractère dur des pivots 3 étant obtenu directement par le matériau des pivots 3 lui-même on évite avantageusement selon l'invention tout délaminage ultérieur en cours d'utilisation.

Bien entendu, la présente invention ne se limite pas à l'exemple illustré mais est susceptible de diverses variantes et modifications qui apparaîtront à l'homme de l'art.

En particulier, il peut être envisagé de ne réaliser que les pivots 3 en un matériau composite et de rapporter ces pivots dans des logements 4 ménagées aux extrémités de l'axe comme cela est illustré à la figure 2.

Selon une autre variante, les pivots 3 de l'axe sont réalisés en une seule pièce rapportée dans un trou traversant 5 s'étendant selon l'axe longitudinal de l'axe 1 pour faire saille de part et d'autre de l'axe de balancier comme cela est illustré à la figure 3.

Dans ces deux dernières variantes l'axe est avantageusement réalisé en un matériau paramagnétique, diamagnétique ou antiferromagnétique tel que le laiton, le maillechort, le CuBe ou l'acier austénitique et les pivots sont maintenus de préférence par chassage respectivement dans les logements 4 ou dans le trou traversant 5.

## Revendications

1. Axe de pivotement pour mouvement horloger (1) comportant au moins un pivot à au moins une de ses extrémités, **caractérisé en ce que** ledit au moins un pivot est formé d'un matériau composite ayant une matrice métallique comprenant au moins un métal choisi parmi le nickel, le titane, le chrome, le zirconium, l'argent, l'or, le platine, le silicium, le molybdène, l' aluminium ou un alliage de ces derniers, ladite matrice étant chargée de particules dures choisies parmi, WC, TiC, TaC, TiN, TiCN, Al2O3, ZrO2, Cr2O3, SiC, MoSi2, Al N ou une combinaison de ces derniers, afin de limiter la sensibilité de l'axe aux champs magnétiques.

2. Axe de pivotement (1) selon la revendication 1 **caractérisé en ce que** ledit matériau composite comprend au moins 75% de particules dures.

3. Axe de pivotement (1) selon la revendication 1 ou 2 **caractérisé en ce que** la dureté dudit matériau composite est supérieure ou égale à 1000HV et de préférence supérieure à 1200HV .

4. Axe de pivotement (1) selon l'une des revendications précédentes, **caractérisé en ce que** la taille des grains des particules dures est comprise entre 0.1 microns et 5 microns .

5. Axe de pivotement (1) selon l'une des revendications précédentes, **caractérisé en ce que** la une ténacité du matériau composite est supérieure à 8 MPa·m^{1/2}

6. Axe de pivotement (1) selon l'une des revendications précédentes, caractérisé la totalité de l'axe est formé dudit matériau composite.

7. Axe de pivotement (1) selon l'une des revendications précédentes, **caractérisé en ce qu'**il comprend deux pivots formés dudit matériau composite..

8. Axe de pivotement (1) selon l'une quelconque des revendications 1 à 7, **caractérisé en ce que** les pivots sont réalisés en matériau composite et **en ce que** ces derniers sont rapportés dans des logements ménagés aux extrémités de l'axe et **en ce que** l'axe est réalisé en un matériau paramagnétique, diamagnétique ou antiferromagnétique.

9. Axe de pivotement (1) selon l'une quelconque des revendications 1 à 7, **caractérisé en ce que** les pivots sont réalisés en matériau composite, **en ce que** les deux pivots sont réalisés en une seule pièce, **en ce que** ladite pièce en matériau composite est rapportée dans un trou traversant s'étendant selon l'axe longitudinal de l'axe pour faire saille de part et d'autre de l'axe, et **en ce que** l'axe est réalisé en un matériau paramagnétique, diamagnétique ou antiferromagnétique.

10. Mouvement pour une pièce d'horlogerie **caractérisé en ce qu'**il comprend un axe de pivotement (1) selon l'une des revendications précédentes.

11. Mouvement pour une pièce d'horlogerie **caractérisé en ce qu'**il comprend un axe de balancier (1), une tige d'ancre et/ou un pignon d'échappement comprenant un axe selon l'une des revendications précédentes.

## Patentansprüche

1. Drehwelle für ein Uhrwerk (1), die an mindestens einem ihrer Enden mindestens einen Drehzapfen aufweist, **dadurch gekennzeichnet, dass** der mindestens eine Drehzapfen aus einem Verbundmaterial gebildet ist, das eine Metallmatrix besitzt, die mindestens ein Metall enthält, das aus Nickel, Titan, Chrom, Zirkon, Silber, Gold, Platin, Silicium, Molybdän, Aluminium oder einer Legierung dieser Letzteren gewählt ist, wobei die Matrix mit harten Partikeln angereichert ist, die aus WC, TiC, TaC, TiN, TiCN, Al₂O₃, ZrO₂, Cr₂O₃. SiC, MoSi₂, AIN oder einer Kombination dieser Letzteren gewählt sind, um die Empfindlichkeit der Welle gegenüber Magnetfeldern zu begrenzen.

2. Drehwelle (1) nach Anspruch 1, **dadurch gekennzeichnet, dass** das Verbundmaterial mindestens 75 % harte Partikel enthält.

3. Drehwelle (1) nach Anspruch 1 oder 2, **dadurch gekennzeichnet, dass** die Härte des Verbundmaterials größer oder gleich 1000 HV und vorzugsweise größer als 1200 HV ist.

4. Drehwelle (1) nach einem der vorhergehenden Ansprüche, **dadurch gekennzeichnet, dass** die Größe der Körner der harten Partikel im Bereich von 0,1 Mikrometer bis 5 Mikrometer liegt.

5. Drehwelle (1) nach einem der vorhergehenden Ansprüche, **dadurch gekennzeichnet, dass** die Festigkeit des Verbundmaterials größer als 8 MPa·m^{1/2} ist.

6. Drehwelle (1) nach einem der vorhergehenden Ansprüche, **dadurch gekennzeichnet, dass** die gesamte Welle aus dem Verbundmaterial gebildet ist.

7. Drehwelle (1) nach einem der vorhergehenden Ansprüche, **dadurch gekennzeichnet, dass** sie zwei Drehzapfen aufweist, die aus dem Verbundmaterial gebildet sind.

8. Drehwelle (1) nach einem der Ansprüche 1 bis 7, **dadurch gekennzeichnet, dass** die Drehzapfen aus einem Verbundmaterial hergestellt sind und dass diese Letzteren in Aufnahmeräume eingebracht sind, die an den Enden der Welle ausgespart sind, und dass die Welle aus einem paramagnetischen, diamagnetischen oder antiferromagnetischen Material hergestellt ist.

9. Drehwelle (1) nach einem der Ansprüche 1 bis 7, **dadurch gekennzeichnet, dass** die Drehzapfen aus einem Verbundmaterial hergestellt sind, dass die zwei Drehzapfen einteilig hergestellt sind, dass das Teil aus Verbundmaterial in ein Durchgangsloch eingebracht ist, das sich entlang der Längsachse der Welle erstreckt, um auf beiden Seiten der Welle vorzustehen, und dass die Welle aus einem paramagnetischen, diamagnetischen oder antiferromagnetischen Material hergestellt ist.

10. Werk für ein Zeitmessgerät, **dadurch gekennzeichnet, dass** es eine Drehwelle (1) nach einem der vorhergehenden Ansprüche umfasst.

11. Werk für ein Zeitmessgerät, **dadurch gekennzeichnet, dass** es eine Unruhwelle (1), einen Ankerstift und/oder einen Ankerradtrieb, die eine Welle nach einem der vorhergehenden Ansprüche aufweisen, umfasst.

## Claims

1. Pivot pin (1) for a timepiece movement including at least one pivot at at least one of the ends thereof, **characterized in that** said at least one pivot is formed of a composite material having a metallic matrix including at least one metal selected from among nickel, titanium, chromium, zirconium, silver, gold, platinum, silicon, molybdenum, aluminium or an alloy of the above metals, said matrix being charged with hard particles selected from among WC, TiC, TaC, TiN, TiCN, Al2O3, ZrO2, Cr2O3, SiC, MoSi2, Al N or a combination thereof, so as to limit the sensitivity of the pin to magnetic fields.

2. Pivot pin (1) according to claim 1, **characterized in that** said composite material includes at least 75% hard particles.

3. Pivot pin (1) according to claim 1 or 2, **characterized in that** the hardness of said composite material is higher than or equal to 1000 HV and preferably higher than 1200 HV.

4. Pivot pin (1) according to any of the preceding claims, **characterized in that** the size of the grains of the hard particles is comprised between 0.1 microns and 5 microns.

5. Pivot pin (1) according to any of the preceding claims, **characterized in that** the roughness of the composite material is greater than 8 MPa·m^{1/2}.

6. Pivot pin (1) according to any of the preceding claims, **characterized in that** the entire pin is formed of said composite material.

7. Pivot pin (1) according to any of the preceding claims, **characterized in that** the pin includes two pivots formed of said composite material.

8. Pivot pin (1) according to any of claims 1 to 7, **characterized in that** the pivots are made of composite material and **in that** the pivots are placed in housings arranged at the ends of the pin and **in that** the pin is made of paramagnetic, diamagnetic or antiferromagnetic material.

9. Pivot pin (1) according to any of claims 1 to 7, **characterized in that** the pivots are made of composite material, **in that** the two pivots are made in a single piece, **in that** said piece of composite material is placed in a through hole extending along the longitudinal axis of the pin to project on either side of the pin, and **in that** the pin is made of paramagnetic, diamagnetic or antiferromagnetic material.

10. Movement for a timepiece **characterized in that** the movement includes a pivot pin (1) according to any of the preceding claims.

11. Movement for a timepiece **characterized in that** the movement includes a balance staff (1), a pallet staff and/or an escape pinion including a pin according to any of the preceding claims.
